# EUROPÄISCHE PATENTSCHRIFT

(11) **EP 0 040 335 B1**
(45) Veröffentlichungstag und Bekanntmachung des Hinweises auf die Patenterteilung: **05.11.1986**
(21) Anmeldenummer: 81103188.9
(22) Anmeldetag: 28.04.1981
(51) Int. Cl.: D06M 15/09, D06M 15/19, D06M 15/03, C08B 37/14

(54) **Schlichtemittel und Verfahren zu seiner Herstellung**
Sizing agent and process for its manufacture
Agent d'encollage et procédé pour sa préparation

(30) Priorität: 29.04.1980 DE 3016561
(43) Veröffentlichungstag der Anmeldung: 25.11.1981
(73) Patentinhaber: Diamalt Aktiengesellschaft, D-8000 München (DE)
(72) Erfinder: Bayerlein, Friedrich, Dr. Dipl.-Chem., D-8033 Krailling (DE); Habereder, Peter, Dr. Dipl.-Chem., D-8033 Krailling (DE); Denkler, Maria, Ing. grad., D-8000 München 60 (DE); Nikolaos, Keramaris, Dr., D-8031 Eichenau (DE)
(74) Vertreter: Lederer, Franz, Dr.

## Beschreibung

Kettgarne werden vor dem Verweben mit Lösungen, Schmälzen, Dispersionen oder Emulsionen von Schlichtemitteln versehen, die dem Garn Glätte, Geschlossenheit, Geschmeidigkeit und Festigkeit verleihen, so daß die Verarbeitung auf dem Webstuhl verbessert wird. Nach dem Weben wird das Schlichtemittel in den meisten Fällen wieder entfernt.

Es ist bekannt, als Schlichtegrundstoffe native oder modifizierte Stärken, Celluloseäther wie Carboxymethylcellulosen, Eiweißprodukte, Polyvinylalkohole, Polyacrylate und andere zu verwenden. Baumwolle und Zellwolle werden vorwiegend mit Schlichten auf Naturstoffbasis behandelt, bei Mischgespinsten und synthetischen Garnen schlichtet man überwiegend mit halbsynthetischen bzw. vollsynthetischen Produkten, auch in Kombination mit den genannten Naturstoffen.

Nach ihrer Wiederentfernbarkeit von der Faser unterscheidet man zwei Gruppen von SchlichtemitteIn:
a) Schlichten, die sich nur nach Einwirkung von Enzymen oder Chemikalien durch anschließendes Auswaschen mit Wasser entfernen lassen,
b) Schlichten, die durch einfaches Auswaschen mit Wasser entfernbar sind.

Mit zunehmender Rationalisierung gewinnt die letzte Gruppe der wasserauswaschbaren Schlichtemittel immer mehr an Bedeutung. Man verwendet hier insbesondere substituierte Stärken, Carboxymethylcellulose, Polyvinylalkohol und Polyacrylate. Unter dem Gesichtspunkt der leichten Wiederentfernbarkeit vom Gewebe werden diese Produkt mit Vorteil eingesetzt. Fast ausnahmslos zeigen diese halb- bzw. vollsynthetischen Schlichtemittel jedoch nur sehr mangelhafte biologische Abbaubarkeit, was sich in einem zwar geringen biologischen Sauerstoffbedarf, jedoch in einem entsprechend hohen chemischen Sauerstoffbedarf äußert.

Schlichtemittel auf Basis natürlich vorkommender Polysaccharide, wie z.B. Stärkeschlichten, zeichnen sich zwar durch eine gute biologische Abbaubarkeit aus, sie eignen sich jedoch nicht oder nur ungenügend zum Schlichten von halb-.bzw. vollsynthetischen Fasern. Sie werden deshalb bevorzugt in Mischungen mit den genannten Mitteln verwendet.

Man hat auch schon versucht durch Variation der Polysaccharidkomponente auf andere Naturstoffschlichtemittel auszuweichen. So wurde auch das Mehl von Tamarindus Indica, das sog. Tamarindensamenmehl, als Schlichtemittel bbeschrieben (Whistler Industrial Gums, 461 ff, Melliand, 1956,588 ff). Die Verwendung solcher Schlichtemittel beschränkt sich jedoch fast ausschließlich auf den indischen Subkontinent, da die Nachteile der Tamarindenkernschlichtemittel einer weiteren Verbreitung im Wege stehen.

Die Erfindung betrifft nun ein biologisch gut abbaubares, wasserauswaschbares Schlichtemittel, das sich durch vorzügliche Klebkraft und Geschmeidigkeit auszeichnet.

Erfindungsgemäß wurde gefunden, daß das Polysaccharid aus dem Samen von Cassia Occidentalis nach Monohydroxyalkylierung und Partieller Depolymerisation ein ausgezeichnetes Schlichtemittel für Garne aus Baumwolle, Regeneratcellulose und Synthesefasern, sowie deren Mischungen ergibt.

Dihydroxypropyläther von Polysacchariden, darunter auch Cassia occidentalis sind grundsätzlich bereits aus der US-A-2496 670 bekannt.

Gegenstand der Erfindung ist ein Schlichtemittel für Garne aus Baumwolle, Regeneratcellulose und Synthesefasern, sowie deren Mischungen, welches im wesentlichen aus einem monohydroxyalkylierten Polysaccharid aus dem Samen von Cassia Occidentalis besteht, das eine Viskosität von 40-10 000 mPas (10%ige wässrige Lösung, 80°C, Brookfield RVT) und einen Substitutionsgrad von 0.05 - 1.0 besitzt.

Die erfindungsgemäßen Schlichtemittel weisen in wässriger Lösung bei einem Trockensubstanzgehalt von 10 % einen Viskositätsbereich von 40 -10 000 mPas, vorzugsweise 200-9 000 mPas, auf. Die Viskosität wird bei 80°C an einem Viskosimeter nach Brookfield, Modell RVT, mit 20 Upmin gemessen.

Die erfindungsgemäß als Schlichtemittel eingesetzten monohydroxyalkylierten Polysaccharide weisen einen Substitutionsgrad von 0.05 - 1.0, vorzugsweise von 0.1 - 0.9, auf.

Bevorzugt wird monohydroxyäthyliertes und monohydroxypropyliertes Polysaccharid, obwohl grundsätzlich monohydroxy-C₂₋₄-alkyliertes Polysaccharid in Frage kommt.

Bei dem erfindungsgemäß eingesetzten Polysaccharid aus Cassia Occidentalis handelt es sich vorwiegend um ein Galactomannan.

Die erfindungsgemäßen Schlichtemittel werden dadurch hergestellt, daß man Polysaccharid aus den Endospermen von Cassia Occidentalis mit einem Alkylenoxid oder Halogenalkanol in an sich bekannter Weise hydroxyalkyliert und vor, während oder nach der Hydroxyalkylierung zur Erzielung der gewünschten Viskosität in an sich bekannter Weise depolymerisiert. Die Depolymerisation kann beispielsweise mit Wasserstoffperoxid oder mit anorganischen Peroxiden, oder durch Hydrolyse oder mittels Enzymen durchgeführt werden.

Bei einem bevorzugten Verfahren wird das Polysaccharid aus Endospermen von Cassia Occidentalis in einem Knetmischer zunächst kurz mit wässriger NaOH-Lösung verknetet, dann wird die Mischung mit einem Alkylenoxid, wie vorzugsweise äthylenoxid. oder Propylenoxid, versetzt und bei einer Temperatur von 40 - 80° C mehrere Stunden bei geschlossenem Mischer gut durchgearbeitet. Nach Beendigung der Reaktion wird die Depolymerisation mit einer wässrigen Wasserstoffperoxidlösung bei erhöhter Temperatur, beispielsweise 50 - 90° C, durchgeführt. Diese Depolymerisation kann auch schon vor der Hydroxyalkylierung durchgeführt werden. Der so entstandene, fast homogene Kleister kann dann z.B. auf einem Walzentrockner getrocknet werden. Es fällt ein kalt- und warmwasserlösliches Produkt an.

Das erfindungsgemäße Schlichtemittel ist praktisch salzfrei und stellt auch in seiner molekularen Struktur kein Salz dar, wie z.B. die Carboxymethylate oder Polyacrylate. Salzfreie Schlichtemittel schonen bekanntlich das Webgeschirr und verursachen keine Korrosion.

Gegenüber den satzfreien-Stärkeschlichten weisen die erfindungsgemäßen Produkte den Vorteil wesentlich besserer Schlichteeffekte auf. Verglichen mit den satzfreien Schlichten auf Basis CMC, PVA oder Acrylat ist das erfindungsgemäße Schlichtemittel biologisch gut abbaubar und in einer biologisch arbeitenden Kläranlage leicht aus dem Abwasser zu entfernen. Ferner ist es im Gegensatz zu Polyvinylalkohol auch im alkalischen Medium gut löslich.

Es vereinigt somit alle guten Eigenschaften bekannter Schlichtemittel ohne deren Nachteile zu besitzen.

Durch Anwendung von Schlichtemitteln gemäß der Erfindung erreicht man, daß infolge der ausgezeichneten Elastizität und des guten Filmbildevermögens die hiermit geschlichteten Garne eine gute Oberflächenglätte aufweisen und somit gegenüber den starken Beanspruchungen des Webprozesses genügend Widerstand besitzen. Dies gilt insbesondere für sehr dicht eingestellte Gewebequalitäten.

Aufgrund der leichten Entfembarkeit der Schlichte vom Gewebe durch bloßes Auswaschen mit Wasser, ergeben sich zusätzliche Vorteile für die Weiterverarbeitung. So entfällt z.B. eine zeit- und kostenaufwendige enzymatische Entschlichtung.

Das erfindungsgemäße Schlichtemittel ist biologisch gut abbaubar. Der chemische Sauerstoffbedarf einer derartigen Schlichtelösung sinkt nach 5-tägiger Inkubation mit Belebtschlamm auf unter 20 % des Ausgangswertes. Vergleiche mit den üblicherweise verwendeten wasserauswaschbaren Schlichtemitteln zeigen, daß Polyvinylalkohol, Polyacrylate und Carboxymethylcellulose unter diesen Bedingungen praktisch keinem Abbau unterliegen.

Die folgenden Beispiele erläutern die Erfindung. Alle Teile sind Gewichtsteile.

### Beispiel 1

100 Teile Polysaccharid aus Endospermen von Cassia Occidentalis werden in einem Knetmischer vorgelegt und unter laufendem Mischer mit einer Lösung von 1 Teil Salzsäure (ca. 32%ig) in 80 Teilen Wasser innerhalb von 5 Minuten versetzt. Unter guter Durchmischung lässt man noch weitere 60 Minuten bei ca. 60-80°C abbauen. Dann wird eine Lösung von 6.5 Teilen Natriumhydroxid in 50 Teilen Wasser innerhalb 30 Minuten zugegeben und weitere 30 Minuten bei dieser Temperatur (60-80°C) gemischt. Die mischung wird dann mit 15 Teilen Propylenoxid versetzt und anschließend der Mischer gut verschlossen. Nach 3 stündigem Kneten bei 60° C (Produkttemperatur) ist die Reaktionszeit beendet. Nun wird das überschüssige Propylenoxid durch Vakuum entfernt und das Reaktionsgut mit 5 Teilen Wasserstoffperoxid (ca. 32%ig) in 500 Teilen Wasser versetzt und ca. 90 Minuten bei 60-90°C geknetet. Der Kleister ist dann homogen und wird in dünner Schicht mit einem Walzentrockner getrocknet.

Das schuppenförmige Schlichtemittel ist kalt-und warmwasserlöslich, die 10%ige wässrige Lösung zeigt bei 80°C eine Viskosität von ca. 7000 - 8500 mPas. Das Schlichtemittel weist einen Substitutionsgrad von 0.27 auf.

### Beispiel 2

100 Teile Polysaccharid aus Endospermen von Cassia Occidentalis werden in einem Knetmischer vorgelegt und unter laufendem mischer mit einer Lösung von 40 Teilen Wasserstoffperoxid (32%ig) in 60 Teilen Wasser innerhalb von ca. 5 Minuten versetzt. Unter guter Durchmischung lässt man noch weitere 30 Minuten reifen. Nun wird eine Lösung von 8 Teilen Natriumhydroxid in 50 Teilen Wasser innerhalb von ca. 30 Minuten zugegeben und weitere 90 Minuten bei 80°C gerührt. Das überschüssige Wasserstoffperoxid wird mit einer Lösung von 8-12 Teilen Natriumsulfit in 60 Teilen Wasser innerhalb von 30 Minuten bei 80° C bis zum negativen Nachweis von H₂0₂ zerstört.

Die Mischung wird dann mit 15 Teilen Propylenoxid versetzt und anschließend der Mischer gut verschlossen. Nach 3-stündigem Kneten bei 60° C (Produkttemperatur) ist die Reaktion beendet. Nun wird mit Vakuum das überschüssige Propylenoxid entfernt. Die stark angequollenen Splits werden mit 400 Teilen Wasser versetzt und 60 Minuten lang bei 60-90°C geknetet. Der helle, fast homogene Kleister wird in dünner Schicht auf einem Walzentrockner getrocknet.

Das schuppenförmige Schlichtemittel ist kalt-und warmwasserlöslich, seine 10%ige wässrige Lösung zeigt bei 80° C eine Viskosität von ca. 1000 mPas. Der Substititionsgrad wurde mit 0.25 (Jod-Wasserstoffmethode) bestimmt.

### Beispiel 3

100 Teile Endospermen von Cassia Occidentalis werden in einem Knetmischer vorgelegt und unter laufendem Mischer mit einer Lösung von 5 Teilen Natriumhydroxid in 100 Teilen Wasser innerhalb von ca. 5 Minuten versetzt. Nach 30 minütigem Kneten wird die Mischung mit 45 Teilen Propylenoxid versetzt und der Mischer verschlossen. Unter guter Durchmischung lässt man das Reaktionsgut bei 60°C (Produkttemperatur) weitere 3 Stunden reagieren. Nun wird das überschüssige Propylenoxid mit Vakuum entfernt und das Reaktionsgut mit 50 Teilen Wasserstoffperoxid (32%ig) in 500 Teilen Wasser versetzt und ca. 90 Minuten bei 60-90°C geknetet. Der fast homogene Kleister wird in dünner Schicht auf einem Walzentrockner zur Trockne gebracht.

Das schuppenförmige Schlichtemittel ist kalt-und warmwasserlöslich, seine 10%ige wässrige Lösung zeigt bei 80° C eine Viskosität von ca. 700 mPas. Der Substitutionsgrad wurde mit 0.7 (Jod-Wasserstoffmethode) bestimmt.

### Beispiel 4

100 Teile Mehl aus den Endospermen von Cassia Occidentalis werden in einem Knetmischer vorgelegt und unter laufendem Mischer mit einer Lösung von 5 Teilen Natriumhydroxid in 30 Teilen absolutem Methanol innerhalb von ca. 5 Minuten versetzt. Nach 30 minütigem Kneten wird die Mischung mit 10 Teilen Propylenoxid versetzt und der Mischer verschlossen. Unter guter Durchmischung lässt man das Reaktionsgut bei 60°C (Produkttemperatur) weitere 3 Stunden reagieren. Nun wird das Methanol sowie das überschüssige Propylenoxid entfernt und das Reaktionsgut mit 50 Teilen Wasserstoffperoxid (32%ig) in 500 Teilen Wasser versetzt und ca. 30 Minuten bei 60-90'C geknetet. Der homogene Kleister wird in dünner Schicht auf einem Walzentrockner getrocknet. Das schuppenförmige Schlichtemittel ist kalt- und warmwasserlöslich. Die 10%ige wässrige Lösung zeigt bei 80° C eine Viskosität von ca. 500 mPas. Der Substitutionsgrad wurde mit 0.15 bestimmt.

### Beispiel 5

100 Teile Polysaccharid aus Endospermen von Cassia Occidentalis werden in einem Knetmischer vorgelegt und unter laufendem Mischer mit einer Lösung von 5 Teilen Natriumhydroxid in 100 Teile Wasser innerhalb von ca. 5 Minuten versetzt. Nach 30minütigem Kneten wird die Mischung mit 15 Teilen Äthylenoxid versetzt und der Mischer verschlossen. Unter guter Durchmisching lässt man das Reaktionsgut bei 60° C (Produkttemperatur) weitere 3 Stunden reagieren. Nun wird das überschüssige äthylenoxid mit Vakuum entfernt und das Reaktionsgut mit 50 Teilen Wasserstoffperoxid (32%ig) in 500 Teilen Wasser versetzt und ca. 90 Minuten bei 60-90° C geknetet. Der homogene Kleister wird auf einem Walzentrockner zur Trockne gebracht.

Das schuppenförmige Schlichtemittel ist kalt-und warmwasserlöslich. Seine 10%ige wässrige Lösung zeigt bei 80° C eine Viskosität von ca. 800 mPas. Der Substitutionsgrad wurde mit 0.3 (Jod-Wasserstoffmethode) bestimmt.

### Beispiel 6

100 Teile Mehl aus den Endospermen von Cassia Occidentalis werden in einem Knetmischer vorgelegt und unter laufendem Mischer mit einer Lösung von 5 Teilen Natriumhydroxid in 30 Teilen absolutem Methanol innerhalb von ca. 5 Minuten versetzt. Nach 30 minütigem Kneten wird die Mischung mit 15 Teilen äthylenoxid versetzt und der Mischer verschlossen. Unter guter Durchmisching lässt man das Reaktionsgut bei 60° C (Produkttemperatur) weitere 3 Stunden reagieren. Nun wird das überschüssige Äthylenoxid entfernt (Vakuum) und das Reaktionsgut mit 50 Teilen Wasserstoffperoxid (32%ig) in 50 Teilen absolutem Methanol versetzt und ca. 90 Minuten bei 60-90° C geknetet. Nach dem Trocknen im Vakuum erhält man ein kalt-und warmwasserlösliches pulverförmiges Schlichtemittel. Die 10%ige wässrige Lösung des Schlichtemittels zeigt bei 80° C eine Viskosität von ca. 1200 mPas. Der Substitutionsgrad wurde mit 0.25 (Jod-Wasserstoffmethode) bestimmt.

### Beispiel 7

100 Teile Endospermen von Cassia Occidentalis werden in einem Knetmischer vorgelegt und unter laufendem Mischer mit einer Lösung von 10 Teilen Salzsäure (32%ig) in 80 Teilen Wasser innerhalb von 5 Minuten versetzt. Unter guter Durchmischung lässt man noch weitere 60 Minuten bei ca. 60-80°C abbauen. Nun wird eine Lösung von 10 Teilen Natriumhydroxid in 50 Teilen Wasser innerhalb von ca. 30 Minuten zugegeben und weitere 30 Minuten bei dieser Temperatur (60-80°C) gerührt. Die stark angequollenen, aber noch gut rieselfähigen Endospermen von Cassia Occidentalis werden dann mit 8 Teilen Propylenoxid versetzt und anschließend wird der Mischer gut verschlossen. Nach 3stündigem Kneten bei 60° C ist die Reaktion beendet. Nun wird das überschüssige Propylenoxid mit Vakuum entfernt und das Reaktionsgut mit 35 Teilen Wasserstoffperoxid (32%ig) in 35 Teilen Wasser versetzt und ca. 90 Minuten bei ca. 50°C geknetet. Das stark angequollene, aber noch rieselfähige Schlichtemittel wird in einer Mühle unter gleichzeitiger Trocknung vermahlen. Die 10%ige wässrige Lösung des Produktes zeigt bei 80°C eine Viskosität von ca. 200 mPas. Der Substitutionsgrad wurde mit 0.1 (Jod-Wasserstoffmethode) bestimmt.

### Beispiel 8

100 Teile Endospermen von Cassia Occidentalis werden in einem Knetmischer vorgelegt und unter laufendem Mischer mit einer Lösung von 5 Teilen Natriumhydroxid in 100 Teilen Wasser innerhalb von ca. 5 Minuten versetzt. Nach 30minütigem Kneten wird die Mischung mit 15 Teilen äthylenoxid versetzt und der Mischer verschlossen. Unter guter Durchmischung lässt man das Reaktionsgut bei 60° C weitere 3 Stunden reagieren. Nun wird das überschüssige äthylenoxid entfernt (Vakuum) und das Reaktionsgut mit 50 Teilen Wasserstoffperoxid (32%ig) in 50 Teilen Wasser versetzt und ca. 90 Minuten bei 60-90°C geknetet. Das stark angequollene, aber noch rieselfähige Produkt wird in einer Mühle unter gleichzeitiger Trocknung vermahlen. Die 10%ige wässrige Lösung des Schlichtemittels zeigt bei 80° C eine Viskosität von 600 mPas. Der Substitutionsgrad wurde mit 0.85 (Jod-Wasserstoffmethode) bestimmt.

### Beispiel 9

40 kg eines Schlichtemittels gemäß Beispiel 7 wurden in einem Turbokocher mit 450 kaltem Wasser angesetzt und aufgekocht. Auf einer Trommelschlichtmaschine wurde folgendes Material geschlichtet.

Nm 30/1 Polyester/Baumwolle im Mischungsverhältnis 50 %:50 % rohweiß, 4 456 Fäden, vorgesehen für Cordgewebe mit der Gewebeeinstellung 27/54 - 30/20.

Die Temperatur im Schlichtetrog lag konstant bei 85° C. Die Kette wurde einmal in der Flotte getaucht und zweimal abgequetscht, wobei ein Abquetscheffekt von 115 % erreicht wurde. Das Kettgarn wurde auf Sulzer-Webautomaten verarbeitet, wobei der Webereinutzeffekt bei 98.0 % lag. Auf 1000 Kett- und 10 000 Schußfäden wurden 0.005 Kettfadenbrüche errechnet.

Der Vergleichsversuch mit einem Schlichteprodukt aus löslicher Stärke und CMC mit einem Schlichte ansatz von 60 kg auf 500 I fertiger Flotte brachte einen Webereinutzeffekt von 95.6 %.

### Beispiel 10

Mit 8 kg Schlichtemittel gemäß Beispiel 1 und 0.5 kg Schlichtefett wurden 3501 fertige Flotte in einem Druckkocher hergestellt und damit nachstehendes Kettmaterial geschlichtet.
Nm 40/1 Zellwolle, 2 096 Fäden

Die Gewebeeinstellung setzte sich zusammen aus Kette und Schuß je Nm 40/1 und je 20 Fäden pro cm.

Das Kettgarn wurde auf einer Trommelschlichtmaschine geschlichtet, wobei das Garn zweimal im Schlichtetrog getaucht und zweimal abgequetscht wurde. Die Temperatur der Schlichteflotte betrug 90°C. Es wurde ein Abquetscheffekt von 124 % ermittelt. Die Nutzleistung in der Weberei lag bei den so geschlichteten Ketten bei 97.8 %, was 0.015 Kettfadenbrüchen berechnet auf 1000 Kett- und 10 000 Schußfäden entsprach.

Ein Gegenversuch mit einer Kombinationsschlichte aus carboxymethylierter Stärke und Polyacrylat und einer Schlichtekonzentration von 9 kg auf 350 1 fertiger Flotte brachte einen Webereinutzeffekt von 96.2 %.

### Beispiel 11

In einem Druckkocher wurden mit 35 kg Schlichtemittel gemäß Beispiel 2 und 1.5 kg Schlichtefett 450 I fertige Flotte hergestellt.

Geschlichtet wurde nachstehendes Kettmaterial:
Nm 64/1 Polyester/Baumwolle im Mischungsverhältnis 50 %:50 %
mit 5 024 Fäden in der Gewebeeinstellung 34/25 -64/64.

Als Schlichtemaschine stand eine Trommelschlichtmaschine mit 9 Trockenzylindern zur Verfügung. Die Flottentemperatur betrug 80°C. Das Kettgarn wurde zweimal in die Flotte getaucht und zweimal abgequetscht mit einem Abquetscheffekt von 129 %. In der Weberei wurde eine Nutzleistung von 97.1 % erreicht. Der Staubanfall sowohl im Trockenteilfeld der Schlichtemaschine als auch in der Weberei war äusserst gering.

Bei dem Gegenversuch mit 45 kg salzarmer CMC auf 450 I fertiger Flotte wurde in der Weberei ein Nutzeffekt von 96,6% ermittelt.

### Beispiel 12

Mit 25 kg Schlichtemittel gemäß Beispiel 3 und 1.0 kg Schlichtewachs wurden im Turbokocher 5001 fertige Flotte aufbereitet. Auf einer Trommelschlichtmaschine wurde folgendes Kettmaterial geschlichtet.

Nm 10/1 Polyacrylnitrilgarn 100 % mit 2400 Fäden und der
Gewebeeinstellung Fäden pro cm 17/17
Garnnummer Nm Kette und Nm Schuß je 10/1

Die Flottentemperatur betrug im Schlichtetrog 80° C. Das Kettgarn wurde zweimal getaucht und zweimal abgequetscht. Die Flottenmitnahme betrug 124 %. Die Kette wurde auf Jaquard-Webmaschinen zu Vorhangstoffen verwebt. Der Nutzeffekt lag bei 0.0 Kettfadenbrüchen berechnet auf 1000 Kett- und 10 000 Schußfäden.

Im Gegenversuch wurde mit 25 kg Polyvinylalkohol auf 5001 fertiger Flotte gearbeitet, wobei ein Webereinutzeffekt von 0.024 Kettfadenbrüchen berechnet auf 1000 Kett-und 10 000 Schußfäden ermittelt wurde.

### Beispiel 13

Ein Kettmaterial
Nm 16/1 Zellwolle 100 % mit 2 060 Fäden,
Gewebeeinstellung 17/14 Fäden pro cm,
Garnnummer Kette Nm 16/1, Schuß Nm 16/1

wurde mit einer Schlichteflotte von 6 kg Schlichtemittel gemäß Beispiel 6 und 0.5 kg Schlichtefett auf 5001 fertiger Flotte auf einer Trommelschlichtmaschine geschlichtet. Die Flottentemperatur betrug im Schlichtetrog konstant 85°C. Das Kettgarn wurde einmal in der Flotte getaucht und zweimal abgequetscht mit einem Abquetscheffekt von 131 %. Das Kettgarn wurde auf 6.5 % Restfeuchte getrocknet. Die Maschinengeschwindigkeit betrug 65 m/min.

In der Weberei wurde mit der so geschlichteten Kette bei äußerst geringem Staubanfall ein Nutzeffekt von 95.2 % erreicht, entsprechend 0.018 Kettfadenbrüchen auf 1000 Kett- und 10 000 Schußfäden.

Der Gegenversuch wurde mit 25 kg mittelviskosem Polyvinylalkohol auf 500 I fertiger Flotte gefahren, wobei ein Webereinutzeffekt von 95,3% erreicht wurde.

### Beispiel 14

In einem Turbokocher wurden mit 35 kg Schlichtemittel gemäß Beispiel 5 und 0.5 kg Schlichtefett 450 I fertige Flotte aufbereitet. Es wurde nachstehendes Kettmaterial geschlichtet:
Nm 70/1 Baumwolle, vorgesehen für Inlettgewebe,
mit 6580 Fäden in der Gewebeeinstellung 47/42-70/70

Als Schlichtmaschine stand eine Trommelschlichtmaschine mit 9 Trockenzylindern und 2 Schlichtetrögen zur Verfügung. Die Flottentemperütur beim Schlichten betrug 80-85° C. Das Kettgarn wurde zweimal in der Flotte getaucht und zweimal abgequetscht mit einem Abquetscheffekt von 134 %. In der Weberei wurde eine Nutzleistung von 97.8 % erreicht, entsprechend 0.01 Kettfadenbrüchen auf 1000 Kett- und 10 000 Schußfäden.

Bei dem Gegenversuch mit 35 kg salzarmer CMC auf 450 I fertiger Flotte wurden in der Weberei 96.2 % Nutzeffekt ermittelt.

## Patentansprüche (Patentansprüche für folgende(n) Vertragsstaat(en) : BE, CH, FR, GB, IT, LI, LU, NL, SE)

1. Schlichtemittel für Garne aus Baumwolle, Regeneratcellulose und Synthesefasern sowie deren Mischungen, dadurch gekennzeichnet, daß es im wesentlichen aus einem monohydroxyalkylierten Polysaccharid aus dem Samen von Cassia Occidentalis besteht, das eine Viskosität von 40-10 000 mPas (10%ige wässrige Lösung, 80°C, Brookfield RVT) und einen Substitutionsgrad von 0.05 - 1.0 besitzt.

2. Schlichtemittel.nach Anspruch 1, dadurch gekennzeichnet, daß das monohydroxyalkylierte Polysaccharid ein monohydroxyäthyliertes oder monohydroxypropyliertes Polysaccharid ist.

3. Schlichtemittel nach Anspruch 1 oder 2, dadurch gekennzeichnet, daß das monohydroxyalkylierte Polysaccharid eine Viskosität von 200 - 9 000 mPas (10%ige wässrige Lösung, 80° C, Brookfield RVT) besitzt.

4. Schlichtemittel nach einem der vorgehenden Ansprüche, dadurch gekennzeichnet, daß das monohydroxyalkylierte Polysaccharid einen Substitutionsgrad von 0.1 - 0.9 besitzt.

5. Verfahren zur Herstellung eines Schlichtemittels nach einem der Ansprüche 1-4, dadurch gekennzeichnet, daß man Polysaccharid aus den Endospermen von Cassia Occidentalis mit einem Alkylenoxid hydroxyalkyliert und vor, während oder nach der Hydroxyalkylierung zur Erzielung der gewünschten Viskosität depolymerisiert.

6. Verfahren nach Anspruch 5, dadurch gekennzeichnet, daß man die Depolymerisation mit Wasserstoffperoxid durchführt.

7. Verfahren nach Anspruch 5, dadurch gekennzeichnet, daß man die Depolymerisation mit anorganischen Peroxiden durchführt.

8. Verfahren nach Anspruch 5, dadurch gekennzeichnet, daß man die Depolymerisation durch Hydrolyse herbeiführt.

9. Verfahren nach Anspruch 5, dadurch gekennzeichnet, daß man die Depolymerisation mit Enzymen durchführt.

10.Verwendung eines Schliehtemittels nach Anspruch 1 zum Schlichten von Garnen aus Baumwolle, Regeneratcellulose und Synthesefasern, sowie deren Mischungen.

11. Verwendung eines Schlichtemittels nach Anspruch 1 in Kombination mit gebräuchlichen Schlichtemitteln und gebräuchlichen schlichteadditiven zum Schlichten von Garnen aus Baumwolle, Regeneratcellulose und Synthesefasern, sowie deren Mischungen.

12.Verwendung eines Schlichtemittels gemäß Anspruch 11, wobei es sich bei den gebräuchlichen Schlichtemitteln um Stärke und deren Derivate, PVA, CMC und/oder Acrylat handelt und bei den gebräuchlichen Schlichteadditiven um Fette, Leime und/oder Wachse.

## Patentansprüche (Patentansprüche für folgende(n) Vertragsstaat(en) : AT)

1. Verfahren zur Herstellung eines Schlichtemittels für Garne aus Baumwolle, Regeneratcellulose und Synthesefasern sowie deren Mischungen, dadurch gekennzeichnet, daß man Polysaccharid aus den Endospermen von Cassia Occidentalis mit einem Alkylenoxid monohydroxyalkyliert und vor, während oder nach der Hydroxyalkylierung depolymerisiert zur Erzielung eines Substitutionsgrades von 0.05 - 1.0 und einer Viskosität von 40 - 10 000 mPas (10%ige wässrige Lösung, 80° C, Brookfield RVT).

2. Verfahren nach Anspruch 1, dadurch gekennzeichnet, daß man das Polysaccharid monohydroxyäthyliert oder monohydroxypropyliert.

3. Verfahren nach Anspruch 1 oder 2, dadurch gekennzeichnet, daß das Schlichtemittel eine Viskosität von 200 - 9000 mPas (10%ige wassrige Lösung, 80° C, Brookfield RVT) besitzt.

4. Verfahren nach einem der vorgehenden Ansprüche, dadurch gekennzeichnet, daß das monohydroxyalkylierte Polysaccharid einen Substitutionsgrad von 0.1 - 0.9 besitzt.

5. Verfahren nach Anspruch 1, dadurch gekennzeichnet, daß man, die Depolymerisation mit Wasserstoffperoxid durchführt.

6. Verfahren nach Anspruch 1, dadurch gekennzeichnet, daß man die Depolymerisation mit anorganischen Peroxiden durchführt.

7. Verfahren nach Anspruch 1, dadurch gekennzeichnet, daß man die Depolymerisation durch Hydrolyse herbeiführt.

8. Verfahren nach Anspruch 1, dadurch gekennzeichnet, daß man die Depolymerisation mit Enzymen durchführt.

9. Verwendung eines monohydroxyalkylierten Polysaccharids aus dem Samen von Cassia Occidentalis, welches eine Viskosität von 40 - 10 000 mPas (in 10%iger wässriger Lösung bei 80°C, Brookfield RVT) und einen Substitutionsgrad von 0,05 - 1.0 besitzt zum Schlichten von Garnen aus Baumwolle, Regeneratcellulose und Synthesefasern, sowie deren Mischungen.

10. Verwendung eines Polysaccharids nach Anspruch 9 in Kombination mit gebräuchlichen Schlichtemitteln und gebräuchlichen Schlichteadditiven zum Schlichten von Garnen aus Baumwolle, Regeneratcellulose und Synthesefasern, sowie deren Mischungen.

11. Verwendung nach Anspruch 10, wobei es sich bei den gebräuchlichen Schlichtemitteln um Stärke und deren Derivate, PVA, CMC und/oder Acrylat handelt und bei den gebräuchlichen Schlichteadditiven um Fette, Leime und/oder Wachse.

## Claims (Claims for the following Contracting State(s) : BE, CH, FR, GB, IT, Ll, LU, NL, SE)

1. Sizing agent for yarns of cotton, regenerated cellulose and synthetic fibers as well as their mixtures, characterized in that essentially it consists of a monohydroxyalkylated polysaccharide of the seed of Cassia Occidentalis, which has a viscosity of 40 - 10,000 mPas (10% aqueous solution, 80°C, Brookfield RVT) and a substitution degree of 0.05-1.0.

2. Sizing agent according to claim 1, characterized in that the monohydroxyalkylated polysaccharide is a monohydroxyethylated or monohydroxypropylated polysaccharide.

3. Sizing agent according to claim 1 or 2, characterized in that the monohydroxyalkylated polysaccharide has a viscosity of 200 - 9,000 mPas (10% aqueous solution, 80°C, Brookfield RVT).

4. Sizing agent according to one of the previous claims, characterized in that the monohydroxyalkylated polysaccharide has a substitution degree of 0.1-0.9.

5. Process for the production of a sizing agent according to one of claims 1-4, characterized in that polysaccharide is hydroxyalkylated from the endosperms of Cassia Occidentalis with an alkylene oxide and depolymerized prior to, during or after the hydroxyalkylation for the purpose of obtaining the desired degree of viscosity.

6. Process according to claim 5, characterized in that the depolymerization is carried out with hydrogen peroxide.

7. Process according to claim 5, caracterized in that the depolymerization is carried out with inorganic peroxides.

8. Process according to claim 5, characterized in that the depolymerization is caused by means of hydrolysis.

9. Process according to claim 5, characterized in that the depolymerization is carried out with enzymes.

10. Use of a sizing agent according to claim 1, for sizing yarns of cotton, regenerated cellulose and synthetic fibers as well as their mixtures.

11. Use of a sizing agent according to claim 1 in combination with common sizing agents and common sizing additives for sizing yarns of cotton, regenerated cellulose and synthetic fibers as well as their mixtures.

12. Use of a sizing agent according to cl aim 11, the common sizing agents being starch and their derivatives, PVA, CMC and/or acrylate and the common sizing additives being fats, glues and/or waxes.

## Claims (Claims for the following Contracting State(s) : AT)

1. Process for the production of a sizing agent for yarns of cotton, regenerated cellulose and synthetic fibers as well as their mixtures, characterized in that polysaccharide is monohydroxyalkylated from the endosperms of Cassia Occidentalis with an alkylene oxide and depolymerized prior to, during or after the hydroxyalkylation for the purpose of obtaining a substitution degree of 0.05 - -1.0 and a viscosity of 40 -10,000 mPas (10% aqueous solution, 80° C, Brookfield RVT).

2. Process according to claim 1, characterized in that the polysaccharide is monohydroxyethylated or monohydroxypropylated.

3. Process according to claim 1 or 2, characterized in that the sizing agent has a viscosity of 200 - 9,000 mPas (10% aqueous solution, 80°C, Brookfield RVT).

4. Process according to one of the previous claims, characterized in that the monohydroxyalkylated polysaccharide has a substitution degree of 0.1-0.9.

5. Process according to cl aim 1, characterized in that the depolymerization is carried out with hydrogen peroxide.

6. Process according to claim 1, characterized in that the depolymerization is carried out with inorganic peroxides.

7. Process according to claim 1, characterized in that the depolymerization is caused by means of hydrolysis.

8. Process according to claim 1, characterized in that the depolymerization is carried out with enzymes.

9. Use of a monohydroxyalkylated polysaccharide from the seeds of Cassia Occidentalis, which has a viscosity of 40 -10,000 mPas (in 10% aqueous solution at 80° C, Brookfield RVT) and a substitution degree of 0.05 to 1.0 for the sizing of yarns of cotton, regenerated cellulose and synthetic fibers as well as their mixtures.

10. Use of a polysaccharide according to claim 9 in combination with common sizing agents and common sizing additives for sizing yarns of cotton, regenerated cellulose and synthetic fibers as well as their mixtures.

11. Use according to claim 10, the common sizing agents being starch and their derivatives, PVA, CMC and/or acrylate and the common sizing additives being fats, glues and/or waxes.

## Revendications (Revendications pour l'(les) Etat(s) contractant(s) suivant(s) : BE, CH, FR, GB, IT, LI, LU, NL, SE)

1. Produit d'encollage pour fils de coton, de cellulose régénérée et de fibres synthétiques ainsi que de leurs mélanges, caractérisé en ce qu'il est essentiellement composé d'un polysaccharide mono-hydroxyalkylé tiré de la graine de Cassia occidentalis, présentant une viscosité de 40 à 10 000 mPas (en solution aqueuse à 10 %, à 80°C, Brookfield RTV) et un degré de substitution de 0,05 à 1,0.

2. Produit d'encollage selon la revendication 1, caractérisé en ce que le polysaccharide mono-hydroxyalkylé est un polysaccharide mono- hydroxyéthylé ou mono-hydroxypropylé.

3. Produit d'encollage selon la revendication 1 ou 2, caractérisé en ce que le polysaccharide mono-hydroxyalkylé présente une viscosité de 200 à 9000 mPas (en solution aqueuse à 10 %, à 80° C, Brookfield RTV).

4. Produit d'encollage selon l'une quelconque des revendications 1 à 3, caractérisé en ce que le polysaccharide mono-hydroxyalkylé présente un degré de substitution de 0,1 à 0,9.

5. Procédé pour la préparation d'un produit d'encollage selon l'une quelconque des revendications 1 à 4, caractérisé en ce qu'on hydroxyalkyle un polysaccharide tiré des endospermes de Cassia occidentalis avec un oxyde d'alkylène et on le dépolymérise, avant, pendant ou après l'hydroxyalkylation, pour l'obtention de la viscosité désirée.

6. Procédé selon la revendication 5, caractérisé en ce qu'on effectue la dépolymérisation avec le peroxyde d'hydrogène.

7. Procédé selon la revendication 5, caractérisé en ce qu'on effectue la dépolymérisation avec des peroxydes inorganiques.

8. Procédé selon la revendication 5, caractérisé en ce qu'on provoque la dépolymérisation par hydrolyse.

9. Procédé selon la revendication 5, caractérisé en ce qu'on effectue la dépolymérisation avec des enzymes.

10. Utilisation d'un produit d'encollage selon la revendication 1 pour l'encollage de fils de coton, de cellulose régénérée et de fibres synthétiques, ainsi que de leurs mélanges.

11. Utilisation d'un produit d'encollage selon la revendication 1 en combinaison avec des agents d'encollage usuels et des additifs d'encollage usuels, pour l'encollage de fils de coton, de cellulose régénérée et de fibres synthétiques, ainsi que de leurs mélanges.

12. Utilisation d'un produit d'encollage selon la revendication 11, les produits d'encollage usuels étant des amidons et leurs dérivés, un PVA, un CMC et/ou un acrylate et les additifs d'encollage usuels étant des graisses, des colles et/ou des cires.

## Revendications (Revendications pour l'(les) Etat(s) contractant(s) suivant(s) : AT)

1. Procédé de préparation d'un produit d'encollage pour fils de coton, de cellulose régénérée et de fibres synthétiques, ainsi que de leurs mélanges, caractérisé en ce qu'on mono- hydroxyalkyle avec un oxyde d'alkylène un polysaccharide tiré des endospermes de Cassia occidentalis et on dépolymérise avant, pendant ou après l'hydroxyalkylation pour l'obtention d'un degré de substitution de 0,05 à 1,0 et d'une viscosité de 40 à 10 000 mPas (en solution aqueuse à 10 %, à 80°C, Brookfield RVT).

2. Procédé selon la revendication 1, caractérisé en ce qu'on mono-hydroxyéthyle ou mono- hydroxypropyle le polysaccharide.

3. Procédé selon la revendication 1 ou 2, caractérisé en ce que le produit d'encollage présente une viscosité de 200 à 9000 mPas (en solution aqueuse à 10 %, à 80°C, Brookfield RVT).

4. Procédé selon l'une quelconque des revendications 1 à 3, caractérisé en ce que le polysaccharide mono-hydroxyalkylé présente un degré de substitution de 0,1 à 0,9.

5. Procédé selon la revendication 1, caractérisé en ce qu'on effectue la dépolymérisatidn avec le peroxyde d'hydrogène.

6. Procédé selon la revendication 1, caractérisé en ce qu'on effectue la dépolymérisation avec des peroxydes inorganiques.

7. Procédé selon la revendication 1, caractérisé en ce qu'on provoque la dépolymérisation par hydrolyse.

8. Procédé selon la revendication 1, caractérisé en ce qu'on effectue la dépolymérisation avec des enzymes.

9. Utilisation d'un polysaccharide mono-hydroxyalkylé tiré de la graine de Cassia occidentalis, qui présente une viscosité de 40 à 10 000 mPas (en solution aqueuse à 10 %, à 80°C, Brookfield RVT) et un degré de substitution de 0,05 à 1,0, pour l'encollage de fils de coton, de cellulose régénérée et de fibres synthétiques, ainsi que de leurs mélanges.

10. Utilisation d'un polysaccharide selon la revendication 9 en combinaison avec des produits d'encollage usuels et des additifs d'encollage usuels, pour l'encollage de fils de coton, de cellulose régénérée et de fibres synthétiques, ainsi que de leurs mélanges.

11. Utilisation selon la revendication 10, les produits d'encollage usuels étant des amidons et leurs dérivés, un PVA, un CMC et/ou un acrylate et les additifs d'encollage usuels étant des graisses, des colles et/ou des cires.
